# EUROPÄISCHE PATENTSCHRIFT

(11) **EP 1 728 878 B1**
(45) Veröffentlichungstag und Bekanntmachung des Hinweises auf die Patenterteilung: **05.06.2013**
(21) Anmeldenummer: 06008191.6
(22) Anmeldetag: 20.04.2006
(51) Int. Cl.: C21D 1/52, D01G 15/88, C21D 1/74, C21D 9/24, C21D 9/26, C21D 9/52

(54) **Verfahren zum Härten von Sägezahn- und Ganzstahlgarnituren**
Process for hardening of saw-tooth and all-steel card clothing
Procédé de durcissement de garnitures de cardage en dent de scie et tout-acier

(30) Priorität: 03.06.2005 DE 102005025627
(43) Veröffentlichungstag der Anmeldung: 06.12.2006
(73) Patentinhaber: Graf + Cie AG, 8640 Rapperswil (CH)
(72) Erfinder: Graf, Ralph Armin, 8807 Freienbach (CH)
(74) Vertreter: Härdi, Rudolf

(56) Entgegenhaltungen:
- EP-A- 1 078 994
- BE-A- 526 226
- DE-A1- 2 330 303
- DE-B- 1 086 259
- JP-A- 60 075 526
- US-A- 5 096 506

## Beschreibung

Die Erfindung betrifft ein Verfahren zum Herstellen von Sägezahn- und Ganzstahlgarnituren für die Bearbeitung von Textilfasern nach dem Oberbegriff des Patentanspruchs 1.

Mit Verfahren der vorstehend angegebenen Art hergestellte Sägezahndrähte aus unlegierten und legierten Stählen werden beispielsweise zur Bearbeitung von Textilfasern in Karden eingesetzt. Dazu können die Sägezahndrähte beispielsweise wendelförmig auf einen kreiszylindermantelförmigen Träger, den Tambour der Karde, aufgezogen werden.

Bei modernen Karden wird zur Herstellung einer Sägezahn- und Ganzstahlgarnitur für den Tambour einer Karde ein Sägezahndraht mit einer Länge von mehreren Kilometern benötigt. Zur Bearbeitung der Textilfasern wird der Tambour der Karde mit der darauf aufgezogenen Garnitur in eine Drehbewegung um seine Zylinderachse versetzt, so daß die Garnitur dem Tambour zugeführtes Fasermaterial durchfahren und reinigen kann, wobei die Tambourgarnitur mit feststehenden oder gegenläufig angetriebenen, jeweils mit einer entsprechenden Deckelgarnitur versehenen Deckeln zusammenwirkt. Bei dieser Faserbearbeitung muß zum Erhalt eines zufriedenstellenden Kardierergebnisses und zur Vermeidung einer Beschädigung der Karde sichergestellt werden, daß die Sägezahndrähte mit hoher Genauigkeit derart auf den kreiszylindermantelförmigen Träger aufgezogen werden, daß sich keine das Kardierergebnis oder die Betriebszuverlässigkeit beeinträchtigenden Änderungen des radialen Abstands der Sägezahndrahtspitzen von der Drehachse des Tambours ergeben, weil auch nur lokale Ungenauigkeiten beim Aufziehen des Sägezahndrahts auf den Tambour zu Beschädigungen der daraus gebildeten Sägezahn- und Ganzstahlgarnitur führen können, die einen vollständigen Austausch erforderlich machen.

Das ist bei modernen Hochleistungskarden im Hinblick auf die damit verbundenen Maschinenstillzeiten und das dazu benötigte Material mit sehr hohen Kosten verbunden. Ferner muß im Sinne der Sicherstellung einer zufriedenstellenden Kardierqualität auch ein zufälliger axialer Versatz aufeinanderfolgender Windungen verhindert werden. Darüber hinaus muß zum Erhalt zufriedenstellender Standzeiten von Karden sichergestellt werden, daß ein übermäßiger Verschleiß der Sägezahndrähte vermieden wird. Zu diesem Zweck werden die Zähne der auf den Tambour aufzuziehenden Sägezahndrähte einem Härtungsvorgang unterzogen. Sie können beispielsweise mittels offener Flamme auf ihre jeweilige Austenitisierungstemperatur erhitzt und anschließend abgeschreckt werden.

Im besonderen bei der Erwärmung des Drahtes kann sich eine mehr oder weniger dicke Zunder- bzw. Oxidschicht auf dem Draht bilden. Diese Schicht ist im Hinblick auf die benötigte Genauigkeit der auf den Träger aufgezogenen Garnitur besonders problematisch. Der Sägezahndraht wird auf den sich drehenden Träger mittels einer Aufziehvorrichtung wendelförmig aufgezogen. Zur Sicherstellung der erforderlichen Aufziehpräzision muß der Draht dabei enge Führungen durchlaufen. Es können bei diesem Vorgang aufgrund der Biegung und Reibung des Drahtes in den Führungen Zunderpartikel von der Drahtoberfläche abplatzen und sich in die Aufziehvorrichtung und speziell in die Führungen setzen. Solche Verschmutzungen in den Führungen können die Aufziehqualität und die Geschwindigkeit, mit der aufgezogen werden kann, stark beeinträchtigen. Ferner ist es wegen der abplatzenden Zunderpartikel häufig notwendig, den Aufziehvorgang zu unterbrechen, damit die Aufziehvorrichtung und insbes. deren Führungen gereinigt werden können. Falls diese Reinigungsunterbrechungen nicht rechtzeitig erfolgen, können die aufgrund der Verschmutzung der Führungen größer werdenden Rückzugskräfte des Drahtes so weit ansteigen, daß der Draht reißt.

Im Hinblick auf diese Probleme im Stand der Technik wurde bereits vorgeschlagen, die während des Härtungsvorgangs entstehende Zunder- bzw. Oxidschicht nach dem Härtungsvorgang zu entfernen. Zu diesem Zweck sind beispielsweise abrasive Verfahren bekannt geworden, bei denen die Drähte nach dem Härten mit rotierenden Metallbürsten gebürstet und so der anhaftende Zunder soweit wie möglich entfernt wird. Bei einem anderen Verfahren wird der Draht durch profilierte Schleifscheiben zur Entfernung der Zunderschicht geschliffen. Schließlich sind auch chemische Verfahren bekannt geworden, bei denen die Zunderschicht chemisch entfernt wird.

Die im Hinblick auf die beim Aufziehen der Sägezahndrähte entstehenden Probleme vorgeschlagenen Verfahren zur Entfernung der Zunderschicht haben allerdings den Nachteil, daß durch den mechanisch oder chemisch bewirkten Materialabtrag auch der Draht selbst mehr oder weniger beschädigt wird. Darüber hinaus werden durch die im Hinblick auf die beim Aufziehen auftretenden Probleme notwendige Entfernung der Zunderschicht ungewollt auch die Flanken und Spitzen der Zähne des Sägezahndrahts abgerundet, so daß sie einen Teil der gewünschten Schärfe verlieren.

Verfahren nach dem Oberbegriff des Patentanspruchs 1 sind in der JP 60 075 526 A, der DE 2 330 303 A1 und der BE 526 226 A, sowie DE 1 086 259 und US 5 096 506 angegeben.

Angesichts dieser Probleme im Stand der Technik liegt der Erfindung die Aufgabe zugrunde, ein Verfahren zum Herstellen von Sägezahn- und Ganzstahlgarnituren für die Bearbeitung von Textilfasern bereitzustellen, mit dem die Garnituren ohne Beeinträchtigung der Garniturqualität schnell und zuverlässig aufgezogen werden können.

Erfindungsgemäß wird diese Aufgabe durch die im kennzeichnenden Teil des Patentanspruchs 1 angegeben Weiterbildung der bekannten Verfahren gelöst.

Bei dem erfindungsgemäßen Verfahren wird die Erwärmung der Sägezahndrähte auf die Austenitisierungstemperatur unter Sicherstellung eines im Rahmen einer kontinuierlichen Produktion gewünschten Durchlaufbetriebs dadurch erreicht, daß zumindest die Zähne des Sägezahndrahts zumindest während der im Rahmen des Härtungsvorgangs erfolgenden Erwärmung eine Flamme durchlaufen. Dabei wird die Flamme zur Sicherstellung des erfindungsgemäß vorgesehenen Ausschlusses von Sauerstoff im Bereich des Sägezahndrahts in einer reaktionsträgen Schutzgasatmosphäre, wie etwa einer Stickstoffatmosphäre, erzeugt. Der angestrebte Sauerstoffausschluß wird dabei dadurch sichergestellt, daß zur Erzeugung der Flamme ein Brennergas und ein Oxidationsmittel, wie etwa Sauerstoff, derart in die Erwärmungskammer eingeleitet werden, daß das Oxidationsmittel nicht in Kontakt mit den zu härtenden Zähnen gelangt und im Verlauf des die Flamme erzeugenden Verbrennungsvorgangs vollständig umgesetzt wird. Bei der Ausführung des erfindungsgemäßen Verfahrens wird die zur Erwärmung eingesetzte Flamme also zweckmäßigerweise ohne überschüssigen Sauerstoff erzeugt. Vorteilhafte Ausführungsformen der Erfindung sind in den abhängigen Ansprüchen angegeben.

Da die mit dem erfindungsgemäßen Verfahren hergestellten Drähte frei von Zunder sind, können sich auch keine Rückstände in den Führungen der Aufziehvorrichtungen festsetzen. Im Ergebnis bedeutet dies, daß mit erfindungsgemäß hergestellten Drähten eine wesentlich höhere Aufziehgeschwindigkeit erzielt werden kann als mit den mit herkömmlichen Verfahren hergestellten Ganzstahlgarniturdrähten. Darüber hinaus sind Unterbrechungen des Aufziehvorgangs zum Reinigen der Führungen und der Aufziehvorrichtung bei Einsatz erfindungsgemäßer Verfahren nicht erforderlich. Außerdem wird ein Verklemmen und Reißen des Drahts in den Führungen sicher vermieden.

Ein weiterer Vorteil von mit erfindungsgemäßen Verfahren hergestellten Garnituren ist darin zu sehen, daß bei Einsatz zunderfrei hergestellter Garnituren Verschmutzungen der Textilfasern durch Zunderrückstände vollständig ausgeschlossen sind. In diesem Zusammenhang ist darauf hinzuweisen, daß der beschriebene Nachteil der Verschmutzung von Textilfasern durch Zunderrückstände auch durch Einsatz gebürsteter oder mit Schleifscheiben polierter Drähte weitgehend vermieden werden kann. Die auf diese bekannte Art und Weise hergestellten Drähte haben aber den großen Nachteil, daß durch das Abschleifen oder Polieren auch die Kanten und Spitzen ungewollt verrundet werden und so der Garniturdraht deutlich an der gewünschten und für den Einsatz notwendigen Kantenschärfe verliert und in seiner Kardierleistung daher deutlich schlechter ist als nicht abrasiv behandelte Garniturdrähte. Das gilt entsprechend für chemisch behandelte Garniturdrähte.

Nachstehend wird die Erfindung unter Bezugnahme auf die Zeichnung, auf die hinsichtlich aller erfindungswesentlichen und in der Beschreibung nicht näher herausgestellten Einzelheiten ausdrücklich verwiesen wird, erläutert:

Die einzige Figur der Zeichnung zeigt eine schematische Darstellung einer zur Ausführung erfindungsgemäßer Verfahren geeigneten Vorrichtung.

Die in der Zeichnung gezeigte Vorrichtung umfaßt eine insgesamt mit 20 bezeichnete rohrförmige Kammer, in der ein Sägezahndraht 10 in der durch den Pfeil P bezeichneten Richtung gefördert wird. Dabei durchläuft der Draht zunächst eine Vorerwärmungseinrichtung 30, in der er induktiv auf eine Temperatur zwischen 500 und 800 °C vorerwärmt wird. Nach Verlassen der Vorerwärmungseinrichtung erfolgt eine Schutzgaseinspeisung in die rohrförmige Kammer 20 mit Hilfe einer entsprechenden Schutzgaseinleitungseinrichtung 40. Im Anschluß an die Schutzgaseinleitungseinrichtung 40 wird der jetzt in einer Schutzgasatmosphäre geförderte Draht 10 in einer Brennereinrichtung 50 unter Ausschluß von Sauerstoff im Bereich der Sägezahndrahtzähne auf die Austenitisierungstemperatur erwärmt. Dazu wird im Bereich der Zähne innerhalb der Brennerkammer 50 eine Flamme erzeugt. Die entsprechende Brenneranordnung weist eine Mischeinrichtung auf, mit der Brennergas und Oxidationsmittel so in die Brennerkammer 50 eingeleitet werden können, daß das Oxidationsmittel durch die Verbrennung vollständig umgesetzt bzw. verbrannt wird und nicht in Kontakt mit den Zähnen des Sägezahndrahts gelangt.

Im Anschluß an die Brennerkammer 50 durchläuft der Sägezahndraht 10 eine Abschreckeinrichtung 60.

## Patentansprüche

1. Verfahren zum Herstellen von Sägezahn- und Ganzstahlgarnituren für die Bearbeitung von Textilfasern, insbes. im Rahmen eines Kardiervorgangs, bei dem ein Draht-Ausgangsmaterial mit in dessen Längsrichtung hintereinander angeordneten und sich ausgehend von einem Fußbereich quer zur Längsrichtung erstreckenden Zähnen versehen und der so gebildete Sägezahndraht zumindest im Bereich der Zähne einem Härtungsvorgang unterzogen wird, bei dem der Härtungsvorgang unter Ausschluß von Sauerstoff im Bereich des Sägezahndrahts durchgeführt wird, wobei der Sägezahndraht eine Erwärmungskammer durchläuft und zumindest die Zähne des Sägezahndrahts zumindest während der im Rahmen des Härtungsvorgangs erfolgenden Erwärmung eine Flamme durchlaufen, **dadurch gekennzeichnet, daß** die Erwärmungskammer von einem Schutzgas durchströmt wird, zur Erzeugung der Flamme in der reaktionsträgen Schutzgasatmosphäre ein Brennergas und ein Oxidationsmittel, wie etwa Sauerstoff, derart in die Erwärmungskammer eingeleitet werden, daß das Oxidationsmittel nicht in Kontakt mit den zu härtenden Zähnen gelangt und im Verlauf des die Flamme erzeugenden Verbrennungsvorgangs vollständig umgesetzt wird.

2. Verfahren nach Anspruch 1, **dadurch gekennzeichnet, daß** der Sägezahndraht im Verlauf des Härtungsvorgangs, ggf. nach einer Vorerwärmung, auf eine Austenitisierungstemperatur von vorzugsweise etwa 500 - 1200 °C, insbes. etwa 800 - 1000 °C, erwärmt und anschließend rasch abgekühlt wird.

3. Verfahren nach Anspruch 2, **dadurch gekennzeichnet, daß** der Sägezahndraht nach der Abkühlung zur Verringerung der Sprödigkeit bzw. Erhöhung der Zähigkeit vorzugsweise ebenfalls unter Ausschluß von Sauerstoff angelassen wird.

4. Verfahren nach einem der vorhergehenden Ansprüche, **dadurch gekennzeichnet, daß** die Erwärmungskammer zur Vermeidung des Eindringens von Luftsauerstoff mit Schutzgas unter Überdruck gefüllt wird.

5. Verfahren nach einem der vorhergehenden Ansprüche, **dadurch gekennzeichnet, daß** der Sägezahndraht vor dem Härtungsvorgang zumindest im Fußbereich weichgeglüht wird.

## Claims

1. Method for manufacturing of sawtooth and all-steel wire clothing for the treatment of textile fibers, in particular as part of a carding process, wherein a starting material in the form of wire is provided with teeth arranged one behind the other in its longitudinal direction and extending perpendicular to the longitudinal direction from a bottom region, wherein the wire saw tooth thus formed is subjected to at least in the area of the teeth to a hardening process, the hardening process being made in the absence of oxygen at the saw-tooth wire, wherein the saw-tooth wire passes through a heating chamber and wherein at least the teeth of the sawtooth at least during heating in the hardening process are passed through a flame, **characterized in that** an inert gas flows through the heating chamber, for generating the flame in the protective gas atmosphere of low reactivity a combustion gas and an oxidation medium, in particular oxygen, are introduced in such a way into the heating chamber that the oxidation medium does not contact the teeth to be hardened and the oxidation medium is completely reacted in a combustion process for generating the flame.

2. The method according to claim 1, **characterized in that** the saw tooth wire, during the hardening process, optionally after a pre-heating process, is heated to an austenization temperature of preferably about 500° C. to 1200° C, in particular about 800° C. to 1000° C, and is subsequently quickly cooled.

3. The method according to claim 2, **characterized in that**, after cooling, to reduce the brittleness or increasing tenacity, the sawtooth wire is subjected to an annealing treatment, preferably also in the absence of oxygen.

4. Method according to one of the preceding claims, **characterized in that** the heating chamber is filled with inert gas at overpressure for preventing penetration of ambient oxygen.

5. Method according to one of the preceding claims, **characterized in that** before the hardening process, the sawtooth wire undergoes an annealing treatment at least in a base area.

## Revendications

1. Procédé de fabrication de garnitures en dents de scie ou entièrement en acier pour le traitement de fibres textiles, en particulier dans le cadre d'un processus de cardage, dans lequel un matériau de départ en forme de fil est doté de dents disposées les unes derrière les autres dans sa direction longitudinale et s'étendant perpendiculairement à la direction longitudinale à partir d'une zone de pied, dans lequel le fil à dents de scie ainsi formé est soumis au moins au niveau des dents à une opération de trempe, le processus de trempe étant réalisé en l'absence d'oxygène au niveau du fil à dents de scie, dans lequel le fil à dents de scie traverse une chambre de réchauffage et dans lequel au moins les dents du fil à dents de scie traversent une flamme au moins pendant le réchauffage qui se produit dans le cadre du processus de trempe, **caractérisé par le fait que** la chambre de réchauffage est parcourue par un gaz de protection, **par le fait qu'**afin de produire la flamme dans l'atmosphère de gaz de protection faiblement réactive, un gaz combustible et un agent d'oxydation, tel que l'oxygène, sont introduits dans la chambre de réchauffage de telle sorte que l'agent d'oxydation n'arrive pas au contact des dents à tremper et soit intégralement consommé dans le cours du processus de combustion produisant la flamme.

2. Procédé selon la revendication 1, **caractérisé par le fait que** le fil à dents de scie, au cours du processus de trempe, éventuellement après un réchauffage, est porté à une température d'austénitisation, de préférence d'environ de 500 -1200 °C, en particulier d'environ 800 -1000 C, puis est refroidi rapidement.

3. Procédé selon la revendication 2, **caractérisé par le fait qu'**après le refroidissement, afin de réduire la fragilité ou d'augmenter la ténacité, le fil à dents de scie est soumis à un traitement de revenu, de préférence également en l'absence d'oxygène.

4. Procédé selon l'une des revendications précédentes, **caractérisé par le fait que** la chambre de réchauffage est remplie de gaz de protection avec surpression afin d'éviter la pénétration d'oxygène de l'air.

5. Procédé selon l'une des revendications précédentes, **caractérisé par le fait qu'**avant le processus de trempe, le fil à dents de scie subit un traitement de recuit doux au moins dans la zone de pied.
